# FASCICULE DE BREVET EUROPEEN

(11) **EP 0 104 961 B1**
(45) Date de publication et mention de la délivrance du brevet: **03.08.1988**
(21) Numéro de dépôt: 83401617.2
(22) Date de dépôt: 05.08.1983
(51) Int. Cl.: B03D 1/02

(54) **Procédé de traitement d'une argile pour en éliminer les impuretés à base de titane**
Verfahren zur Behandlung von Ton zur Entfernung von Verunreinigungen auf Titanbasis
Process for the treatment of clay for eliminating impurities based on titanium

(30) Priorité: 25.08.1982 US 411250
(43) Date de publication de la demande: 04.04.1984
(73) Titulaire: ENGELHARD CORPORATION, Iselin New Jersey 08830 (US)
(72) Inventeur: Young, Raymond H., Macon Georgia 31211 (US)
(74) Mandataire: Bonnetat, Christian

(56) Documents cités:
- WO-A-82/00602
- US-A- 3 353 668

## Description

La présente invention se rapporte à des procédés pour traiter des argiles telles que le kaolin, en vue de donner de la brillance à l'argile et de la rendre plus avantageuse pour l'utilisation dans les industries telles que l'industrie du papier et l'industrie des enduits et elle concerne plus particulièrement des procédés pour traiter l'argile dans lesquels on conditionne une suspension d'argile avec des activateurs et des produits chimiques de conditionnement et on la soumet ensuite à une flottation dans un processus de flottation à l'air.

Dans le brevet U.S. 3 979 282, il est reconnu que le fer ferreux est capable d'agir comme activateur lorsqu'il est ajouté sous la forme d'un sel hydrosoluble dans une opération de conditionnement et de flottation de l'argile. Toutefois, on ne trouve dans ce brevet ni dans aucun autre document de la technique antérieure de description ou de suggestion de mesures pour empêcher l'oxydation du sel ferreux, ajouté avant ou pendant l'opération de conditionnement, qui ainsi passe à l'état ferrique. Plus particulièrement, le brevet ne décrit ni ne suggère l'utilisation d'un agent réducteur avant ou pendant le conditionnement pour faire en sorte que le sel ferreux reste à l'état ferreux.

L'importance qu'il y a à maintenir le sel ferreux à l'état ferreux n'avait pas été reconnue antérieurement dans la technique antérieure. Par exemple, les brevets U.S. 3655038 et 3 923 647 introduisent en réalité du peroxyde d'hydrogène juste avant le conditionnement ou la flottation. Cette procédure se traduit évidemment par la transformation des composés ferreux contenus initialement dans l'argile en des composés ferriques.

Le brevet U.S. 3 072 255 décrit la sulfuration d'une argile dispersée à l'aide de H₂S ou de Na₂S, suivie par un conditionnement ou une flottation de la barbotine d'argile. La procédure de ce brevet pourrait avoir pour résultat la formation d'un sulfure ferreux qui est hydrosoluble et qui se décompose dans l'eau chaude et n'est généralement pas considéré comme un activateur pouvant être utilisé pour conditionner l'argile avant la flottation. Après la sulfuration, le brevet propose une neutralisation et un conditionnement par l'acide oléique, suivi d'une addition d'une matière alcaline et d'une matière particulaire telle que le graphite, un sulfure, du charbon ou équivalent, suivie d'un conditionnement additionnel. Il n'est pas prévu dans le brevet de moyens pour maintenir le fer à l'état ferreux pendant le conditionnement de la barbotine. En outre, le procédé de ce brevet exige d'ajouter une matière particulaire pour favoriser la flottation, c'est-à-dire pour favoriser l'amélioration des qualités de brillance de l'argile. L'inaptitude de ce brevet à réaliser une brillance adéquate est admise dans le brevet U.S. 3 353 668 qui se rapporte au procédé de préparation d'une «argile» qui a été partiellement rendue «brillante» et range l'argile traitée par le procédé du brevet U.S. 3 072 255 dans la même catégorie que l'argile brute (colonne 2, lignes 69-colonne 3, ligne 1).

Le brevet U.S. 4186027, bien qu'il ne se rapporte pas à un processus de flottation, décrit la réduction du fer contenu dans l'argile à sa forme ferreuse en utilisant de l'hyposulfite de sodium, suivie d'une filtration pour séparer le fer de l'argile.

On utilise depuis de nombreuses années l'ion calcium comme activateur pour conditionner les suspensions d'argiles pour l'élimination par flottation des impuretés du kaolin. Toutefois, on a constaté que certaines argiles ne répondent pas à l'activation par l'ion calcium. En vue d'améliorer la réponse des argiles qui sont défaillantes, on a essayé une série de sels chimiques contenant des ions autres que l'ion calcium en tant qu'activateurs dans le procédé selon l'invention. Bien que certains ions de métaux lourds améliorent la réponse de certaines argiles, ils sont inacceptables en raison de leur nature toxique.

L'ion métallique le plus efficace qui en possède pas de nature toxique est l'ion ferreux qui a déjà été suggéré en tant qu'activateur (brevet U.S. 3 979 282). Toutefois, l'utilisation de l'ion ferreux est compliquée en raison de la facilité avec laquelle il s'oxyde pendant la phase de conditionnement. De cette façon, il est quelquefois nécessaire d'en utiliser des quantités excessives qui, dans de nombreux cas, provoquent la floculation de la suspension, ce qui se traduit par un moins bon conditionnement de la suspension d'argile.

Après de nombreuses tentatives effectuées pour réduire l'oxydation de l'ion ferreux, on a constaté qu'une substance réductrice telle que l'hyposulfite de sodium, ajoutée à la suspension avec le sel ferreux, maintient l'ion fer dans un état réduit pendant la phase de conditionnement du procédé selon l'invention. Plus tard, on a découvert que, s'il y a initialement dans l'argile suffisamment d'ions de fer réductible, il suffit du seul agent réducteur pour l'activation et qu'aucun activateur additionnel n'est nécessaire.

L'utilisation d'un activateur ion ferreux dans des conditions réductrices améliore également considérablement la réponse des argiles qui, ordinairement, ne peuvent pas être activées par l'ion calcium. En outre, l'utilisation du système ion ferreux/agent réducteur améliore également la réponse des argiles qui, ordinairement, sont activées par l'ion calcium.

Un procédé d'amélioration de la brillance applicable à l'argile consiste à réduire l'ion ferrique habituellement présent en quantité variable en un ion ferreux, en ajoutant un composé réducteur chimique. Actuellement, les sociétés de production de kaolin utilisent l'hyposulfite de sodium pour effectuer cette réduction de l'ion ferrique. L'ion ferreux formé par la réduction est soluble dans la phase aqueuse de la suspension et peut être éliminé par filtration; la teneur en fer de l'argile est ainsi abaissée sans flottation. Normalement, on ajoute une quantité de l'agent réducteur qui suffit pour maintenir le composant ferreux qui reste dans l'argile sous une forme réduite jusqu'à la phase de filtration et au-delà de cette phase.

Le fer présent dans un échantillon d'argile ne peut pas être réduit en totalité à sa forme ferreuse. Pour cette raison, une argile particulière peut avoir une forte teneur en fer, dont une grande partie peut ne pas être facilement réductible à la forme ferreuse nécessaire pour l'activation. La teneur totale d'une argile en fer ne donne donc pas une information adéquate sur le fait que l'argile peut ou ne peut pas fournir in situ du fer ferreux en quantité suffisante pour assurer une activation adéquate ni sur le fait qu'il est ou non nécessaire d'ajouter un ion ferreux additionnel ou un autre activateur, par exemple un ion calcium. On a constaté que la différence de brillance d'un échantillon d'argile - avant et après le traitement par l'hyposulfite de sodium - constitue une mesure fiable de la quantité de fer réductible présente dans une argile particulière. Ces différences de brillance sont illustrées dans les exemples suivants et sont caractérisées dans les exemples suivants par des niveaux faibles, moyens ou élevés de fer réductible.

Le procédé de traitement d'une argile pour en éliminer les impuretés minérales à base de titane, du type comprenant les étapes consistant à:
(a) mélanger ladite argile, sous la forme d'une suspension aqueuse ayant une teneur en solides d'argile d'au moins 25% en poids, avec un collecteur des impuretés minérales à base de titane, et un activateur comprenant un sel ferreux hydrosoluble;
(b) conditionner le mélange résultant de suspension aqueuse d'argile, de collecteur et d'activateur, à une teneur en solides d'au moins 25% en poids, pendant un temps suffisant pour y dissiper au mons 18,387 Kw/h (25 chevaux-vapeur-heures) d'énergie par tonne de solides;
(c) soumettre le mélange conditionné à un traitement de flottation par moussage et éliminer les impuretés à base de titane avec la mousse; et
(d) récupérer de l'argile ayant une teneur réduite en impuretés minérales à base de titane, est remarquable, selon l'invention, en ce que, dans l'étape (a), on ajoute à la suspension aqueuse d'argile un agent réducteur.

En général, la dispersion aqueuse de la charge d'argile contient une teneur en solides qui est appropriée et économique pour le travail, par exemple au moins environ 20% de solides, de préférence entre environ 20% et environ 70% de solides. On peut utiliser une teneur en solides d'environ 30% à environ 40%. La charge est préparée de la façon classique en agitant l'argile avec de l'eau et un agent dispersant, par exemple, une composition dispersante formée de préférence de silicate de sodium. Normalement, on utilise 0,05 à 0,5% en poids de l'agent dispersant, calculé sur la base du poids de la charge sèche.

La dispersion est ensuite traitée facultativement avec un agent blanchissant oxydant tel que l'hypochlorite de sodium, le persulfate d'ammonium ou le persulfate de potassium, de préférence le persulfate de potassium que l'on peut se procurer dans le commerce sous la marque de fabrique de «Oxone» de Dupont and Co. La quantité d'agent blanchissant utilisée est entre 0,01% et 0,1% en poids calculée sur la base du poids sec de la charge aqueuse d'argile. Ensuite, on ajuste le pH de la dispersion, par une addition de réactifs alcalins, dans l'intervalle de pH de 4,5 à 7,0, le pH de 6 à 7 étant préféré. On laisse l'agent blanchissant oxydant réagir pendant au moins environ 15 heures, par exemple 15 à 24 heures, avant de poursuivre le traitement. La suspension résultante est de préférence tamisée à travers un tamis à mailles de 0,043 mm pour éliminer les impuretés ayant une dimension de particules supérieure à 44 micromètres (diamètre de la sphère équivalente). On peut utiliser d'autres agents blanchissants oxydants, y compris les composés minéraux ou organiques hydrosolubles contenant dans leur molécule de l'oxygène facilement disponible capable de blanchir, tels que le persulfate d'ammonium, le permanganate de potassium, le peroxyde d'hydrogène et équivalents.

La suspension d'argile est ensuite mélangée à un agent réducteur capable de réduire au moins une partie des impuretés à base de fer contenues dans la suspension d'argile à leur forme ferreuse. L'agent réducteur a en outre pour effet d'empêcher ou de retarder la retransformation de la forme ferreuse en son état plus oxydé. On dispose d'un grand nombre de différents types d'agents réducteurs appropriés, y compris l'hyposulfite de sodium, l'hyosulfite de zinc, le dioxyde de soufre, des sulfoxylates tels que le formaldéhyde sulfoxy- late de sodium et équivalents. La quantité d'agent réducteur utilisée dépend de son activité, de la sévérité des conditions d'oxydation auxquelles la suspension sera ultérieurement soumise et de la quantité de fer réductible disponible pour la transformation en la forme ferreuse. En général, une quantité de 0,453 à 11,34 kg par tonne d'agent réducteur tel que l'hyposulfite de sodium ou de zinc est une quantité satisfaisante et une quantité de 1,135 à 6,808 kg par tonne est préférée.

Si la suspension d'argile ne contient pas naturellement une quantité suffisante de fer réductible à sa forme ferreuse pour assurer un niveau d'activation adéquat, on peut ajouter un ion activateur additionnel, par exemple, l'un quelconque des ions alcalino-terreux, y compris le magnésium, le calcium, le strontium ou le baryum, ou l'un quelconque des ions de «métaux lourds» tels que l'ion ferreux (préféré), le cuivre cuivrique, le manganèse manganeux et le zinc, sous la forme d'un sel tel qu'un chlorure, nitrate, acétate, oxyde ou d'un mélange de sels, de préférence d'un sel ferreux hydrosoluble, à une concentration comprise entre 0,005% et 0,15% ou plus en poids de la charge sèche (ou de 0,045 à 1,361 kg par tonne de solides dans la dispersion) de préférence dans l'intervalle de 0,01% à 0,075% en poids (0,090 à 0,681 kg par tonne de solides de la suspension).

Un agent collecteur oléophile anionique est également ajouté à la dispersion avant le conditionnement. Les réactifs collecteurs de ce genre comprennent les acides gras ayant 8 à 20 atomes de carbone, l'acide oléique, l'acide linoléique, l'acide laurique, l'huile de suif, le pétrole rouge, les acides gras de l'huile de noix de coco, et l'acide sulfo-oléique. Le collecteur anionique préféré est l'acide oléique. Le réactif collecteur est ajouté habituellement en une quantité de 0,005% à 1,5% en poids de la charge sèche (ou 0,045 à 13,61 kg par tonne de solides de la suspension), l'intervalle préféré étant de 0,01% à 0,5% (ou 0,090 à 4,53 kg par tonne de solides de la suspension).

Le conditionnement de la suspension aqueuse d'argile est exécuté après l'addition de l'agent réducteur, des ions activateurs, éventuellement, et du collecteur. Le conditionnement est exécuté par agitation du mélange de la suspension, des ions activateurs et du réactif collecteur pendant une période de temps de l'intervalle de 5 minutes à 180 minutes. Un temps d'environ 10 à 120 minutes est habituellement nécessaire. Pour obtenir les résultats optimaux, on préfère une grande intensité de mélange, telle que celle obtenue avec un appareil connu sous la désignation de «Kady Mill», fabriqué par Kinetic Dispersion Corps., Buf- falo, New York, E.U.A. Le conditionnementcorres- pond à un apport d'énergie d'environ 25 à 1000 CV-h (chevaux-vapeur-heures) par tonne de charge sèche. Un appareil particulièrement satisfaisant est décrit et revendiqué dans la demande de brevet EP-A-0 104 962 (83401618.0) intitulée «Appareil et procédé de conditionnement d'argile à haute densité».

La suspension aqueuse conditionnée peut être préparée pour la flottation par addition d'un agent dispersant appartenant au groupe des sels poly- carboxylates. L'agent dispersant préféré est un sel polyacrylate hydrosoluble ajouté en une quantité comprise entre 0,05% et 0,3% en poids de la charge sèche (ou de 0,453 à 2,72 kg par tonne de solides de la suspension), 0,15% à 0,25% en poids de charge sèche (ou 1,361 à 2,27 kg par tonne) étant la quantité préférée. Le sel de lithium de l'acide polyacrylique est préféré, bien que les sels de sodium et d'ammonium donnent également de bons résultats et que les sels de magnésium et de potassium ou les mélanges de plusieurs quelconques des sels mentionnés plus haut puissent également être utilisés. En combinaison avec certaines argiles, en particulier les argiles grossières ou les suspensions d'argiles diluées, on peut substituer le silicate de sodium ou des sels poly- phosphates à une certaine quantité ou à la totalité des sels polyacrylates défloculants ajoutés après le conditionnement et avant ou pendant la flottation. Les sels acrylates ayant un poids moléculaire moyen de 500 à 10 000 (de préférence de 750 à 2400) peuvent être utilisés comme dispersants dans le procédé de cette invention.

La suspension conditionnée peut être diluée pour la flottation, ou ne pas l'être, à volonté. Le pH de la suspension conditionnée avec le dispersant ajouté est réglé pour le moussage optimum, qui est dans l'intervalle de 6,0 à 8;0; un intervalle préféré est de 7,2 à 7,8 pour la plupart des kaolins; toutefois, le pH pour la flottation dépend de la charge initiale.

Le procédé préféré de flottation dans la présente invention n'exige pas l'addition d'adjuvants de moussage tels que les agents de moussage utilisés dans la technique antérieure. Le moussage est de préférence conduit dans une cellule de moussage modifiée ayant la constitution représentée et décrite dans la demande de brevet EP-A-0 104 099 (83 401 619.8) intitulée «Appareil et procédé de flottation par moussage». On peut également utiliser les cellules de flottation produites industriellement par la Denver Co et la Wemco Co.

Les impuretés à base de dioxyde de titane sont éliminées avec la mousse et la suspension d'argile résultante est ensuite récupérée par floculation, blanchiment réducteur, filtration et séchage, ou par une autre technqiue de récupération quelconque. La suspension d'argile peut être soumise après la flottation à un traitement consécutif désiré quelconque, par exemple, à un fractionnement, un blanchiment réducteur, une floculation, une filtration et/ou un séchage.

Les exemples ci-dessous servent à illustrer la flottation du kaolin et sont donnés pour faciliter la compréhension de l'invention et ne doivent pas être considérés comme limitatifs de l'invention.

Dans les exemples, «ppt» signifie quantité de 0,4536 kg du réactif par tonne de solides de l'argile. Le pourcentage de dioxyde de titane a été déterminé par fluorescence par rayons X et on a mesuré la brillance selon la norme TAPPI T-646 OX-75. Toutes les autres indications de parties et pourcentages sont données sur la base du poids, sauf spécification contraire. En outre, les températures sont données sur l'échelle centigrade, sauf indication contraire. Le sigle TREP signifie procédé d'élimination et d'extraction du titane selon l'invention.

### Exemples 1 à 3

### Comparaisons A-D

Dans chaque exemple et chaque comparaison, on a préparé une suspension d'argile à partir d'argile extraite dans la région de Wilkinson County ou la région de Sandersville de Géorgie (E.U.A.). L'argile avait une proportion de particules de 79% de moins de 2 pm e.s.d. (diamètre sphérique équivalent) dans la charge d'argile refoulée par pompe à l'installation.

### Réactifs utilisés:

Acide oléique: Nuance alimentaire U.S.P.

Chlorure de calcium: ajouté sous la forme d'une solution aqueuse à 10%

Silicate de sodium qualité N: approximativement 37,7% de solides (aqueux)

Polyacrylate de sodium: environ 43% de solides (aqueux). Poids moléculaire 1500

### Prétraitement de la charge;

La suspension d'argile a été traitée avec un agent dispersant silicate de Na qualité «N» de 4,4 ppt, puis passée au tamis à mailles de 0,061 mm pour éliminer le mica, le sable et les autres particules grossières. La suspension d'alimentation avait une teneur en solides de 32,5% et un pH initial de 6,7. La suspension a été combinée à 1 ppt d'Oxone (produit de E.I. DuPont comprenant du persulfate de potassium) et le pH a été ajusté sur une valeur de 6,5 à 6,0 à l'aide de NaOH aqueuse. On laisse ensuite la suspension presque neutre reposer pendant environ 15 à 24 heures avant de la traiter. Ceci a donné à l'Oxone le temps d'agir sur la matière éventuellement oxydable contenue dans le produit brut. Après le traitement par l'Oxone, le pH de la suspension était généralement de 6,5 à 6,8, pH auquel on devrait commencer le conditionnement. (Les suspensions possédant une valeur de pH aussi basse que 6,1 peuvent être traitées de façon satisfaisante par le procédé TREP conformément à l'invention).

### Conditionnement:

Le conditionnement de la suspension d'alimentation traitée par l'Oxone a été effectué en utilisant la quantité de CaC1₂ et d'acide oléique indiquée plus haut. Les niveaux de pourcentages sont basés sur l'utilisation de réactifs anhydres. Le conditionnement a été effectué dans l'appareil de Kinetic Dispersion (KADY), en utilisant 2500 ml de charge prétraitée. On doit fixer la quantité de produits chimiques à utiliser ainsi que mesurer les produits chimiques et les préparer pour l'addition. On introduit la suspension dans la cellule de l'appareil KADY et on descend le rotor dans la cellule. Après avoir descendu le rotor, on a mis l'appareil KADY en marche et on a immédiatement ajouté les réactifs.

On a laissé la suspension se conditionner pendant 20 minutes et la température finale était d'environ 82°C. Après le conditionnement, le pH devrait être dans l'intervalle de 6,1 à 6,3.

### Elimination du complexe acide oléique-impuretés à base de Ti0₂ et post-traitement:

On a placé les 2500 ml de suspension conditionnée dans une cellule Denver et on a dilué à 4 litres avec de l'eau du robinet. Les solides étaient généralement dans l'intervalle de 20 à 30%. On a ajouté du polyacrylate de sodium en une quantité de 4 ppt, en qualité de dispersant de post-conditionnement. On a laissé ce dispersant se mélanger à la suspension pendant quelques minutes avant de commencer le moussage. Après l'addition de polyacrylate, on a ajouté du HCI dilué pour abaisser le pH à une valeur de 6,2 à 6,5 et on a commencé le moussage. On a fait fonctionner la cellule Denver à 1200 tr/mn pendant 45 minutes. Pendant la poursuite du moussage, on a élevé le pH à une valeur maximum de 7,8, si elle était nécessaire pour améliorer l'élimination des impuretés. Tous les ajustements du pH effectués pendant le moussage ont été obtenus par abaissement à l'aide de HCI dilué (4:1) ou par élévation avec NH₄0H diluée (9:1).

Lorsque les impuretés ont été éliminées, on a floculé la suspension par addition de H₂S0₄ à 10% jusqu'à obtenir un pH de 3, on l'a blanchie avec 15 ppt de K-Brite (forme commerciale d'hyposulfite de sodium), filtrée et séchée.

La brillance TAPPI a été mesurée sur un appareil d'essai de brillance de Martin-Sweets et l'analyse de Ti0₂ a été déterminée par la fluorescence par rayons X. Dans les exemples suivants, le sigle «GEB» signifie la brillance TAPPI. «Charge» signifie la suspension d'argile après dispersion à l'aide du dispersant silicate de sodium. «Non bl.» signifie non blanchi. «BI» signifie blanchi à l'aide du blanchissant réducteur d'hyposulfite de sodium, comme décrit plus haut. «Diff. en GEB» signifie la différence de brillance TAPPI de la suspension de charge blanchie par réduction, comparativement à la suspension de charge non blanchie, et constitue une mesure de la quantité de fer réductible contenue dans ladite suspension de charge.

(1) Comparaison entre l'activateur ion ferreux formé in situ avec activateur ion calcium et l'activateur ion ferreux dans des échantillons d'argiles possédant un niveau de fer moyen et présentant une réponse médiocre à l'activation C^{++.}

Charge-on a utilisé un kaolin brut do Comté de Wilkinson, à grain fin. On l'a dispersée avec 4,4 ppt de silicate de sodium qualité «N». L'analyse granulométrique a montré que 79% des particules étaient de moins de 2 µm. La suspension de charge possédait une teneur en solides de 32,5% et un pH initial de 6,7.

Comparaison A - la suspension de charge a été conditionnée avec de l'acide oléique et du CaCl₂, comme décrit plus haut, en utilisant les quantités et types de réactifs énumérés ci-après. Agitation dans l'appareil KADY pendant 20 minutes-transfert à une cellule de flottation Denver et moussage avec de l'air comme décrit plus haut. Le produit a été isolé par le mode de floculation, blanchiment, filtration et séchage décrits ci-dessus. Le produit a été soumis à une analyse de détermination du pourcentage de Ti0₂ et du GEB. Les résultats sont donnés au tableau I, à la ligne de comparaison A.

Comparaison A- une autre partie de la suspension de charge a été conditionnée comme décrit plus haut mais avec remplacement du réactif chlorure de calcium par du sulfate ferreux, dans la quantité indiquée au tableau I. La suspension a été traitée de la même façon que dans (A) ci-dessus. Les résultats sont indiqués au tableau I.

Exemple 1 - On a conditionné un troisième lot avec une autre partie de la suspension de charge en présence de 7,2 ppt d'hyposulfite de sodium - pour réduire les ions ferriques en ions ferreux - le niveau d'acide oléique restait le même dans tous les lots. On n'a pas utilisé d'activateur additionnel. La suspension conditionnée a été soumise à la flottation et le produit isolé par la procédure indiquée plus haut. Les résultats sont indiqués au tableau I.

Ces résultats montrent l'amélioration obtenue en utilisant des activateurs du type ion ferreux pour ce type d'argile à grain fin par rapport à l'utilisation d'un activateur du type ion calcium. Cette charge illustre un type d'argile qui ne répond pas bien à un activateur Ca^{++.} L'utilisation de l'hyposulfite de sodium pour engendrer un activateur de fer réduit suggère que la quantité de fer réductible peut être inférieure à 0,25 ppt.

L'exemple 1 illustre la supériorité de la formation in situ de fer, qui s'est traduite par l'élimination d'une quantité de Ti0₂ trois fois plus grande que celle qui était éliminée lorsqu'on utilisait l'activateur Ca⁺⁺.

(2) Comparaison entre l'activateur ion ferreux formé in situ et l'activateur ion calcium dans une argile présentant une bonne réponse à l'activation par le calcium mais ne contenant qu'un faible niveau de fer réductible.

Charge - argile brut de Sandersville dispersée avec 2,7 ppt de silicate de sodium qualité «N». La teneur en solides était de 37,8%.

Comparaison C - La suspension a été conditionnée en utilisant les types et quantités de réactifs indiqués plus bas, de la façon décrite plus haut et soumise à une flottation dans une cellule Denver pour servir d'échantillon de comparaison. Le produit a été isolé de la façon décrite plus haut.

Les résultats sont donnés au tableau Il ci-dessous.

Exemple 2 - Une autre partie de la charge décrite ci-dessus a été conditionnée de la façon décrite plus haut mais contenait 7,5 ppt d'hyposulfite de sodium substitué au réactif chlorure de calcium utilisés dans la comparaison C. Le niveau de l'acide oléique restait constant. Les résultats de ces deux opérations sont donnés au tableau II.

Ces résultats confirment que la teneur en fer réductible est à un faible niveau dans ce type particulier d'argile, comme indiqué par la différence en GEB entre un échantillon blanchi et un échantillon non blanchi de la charge et que, de ce fait, il n'est pas aussi efficace que l'ion calcium dans ce cas. De plus, il suffirait de plus petites quantités d'ion activateur Fe⁺⁺ ajoutées pour porter le rendement au niveau ou même au-dessus du niveau de celui obtenu avec l'activateur ion Ca⁺⁺.

(3) Comparaison entre l'activation par ion ferreux formé in situ et l'activation par ion calcium dans des argiles contenant un niveau élevé de fer réductible.

Charge - on a dispersé une argile crue provenant de la région de Sandersville, avec 2,1 ppt de silicate de sodium qualité «N» pour donner une suspension ayant une teneur en solides de 37,6%.

Comparaison D - La suspension de charge a été conditionnée comme décrit plus haut en utilisant les types et quantités de réactifs appropriés pour fournir un échantillon de comparaison. Cet échantillon a été isolé de la façon décrite plus haut par floculation, blanchiment, filtration et séchage. Les résultats sont donnés au tableau Ill.

Exemple 3 - On a conditionné une autre partie de la charge identifiée ci-dessus comme décrit plus haut, en remplaçant le réactif chlorure de calcium par 7,5 ppt d'hyposulfite de sodium. Le conditionnement, la flottation et l'isolation du produit étaient identiques aux procédures décrites plus haut. Les résultats sont donnés au tableau III.

Les résultats indiqués au tableau III montrent qu'il se forme dans la phase de conditionnement du traitement une quantité de fer réduit suffisante pour abaisser considérablement le niveau de Ti0₂ résiduel largement au-dessous de celui qu'on peut obtenir avec l'activation par Ca⁺⁺.

Dans la comparaison D, il n'était pas possible d'utiliser un niveau plus élevé d'ion calcium pour produire un résultat équivalent à celui de l'hyposulfite de sodium dans l'exemple 3 parce qu'un accroissement de 10% du niveau d'ion calcium produisait une floculation de la suspension avant que la phase de conditionnement n'ait pu être terminée.

Les exemples donnés plus haut montrent que l'on peut former, dans une suspension d'argile, un ion fer réduit qui agit comme activateur pour l'impureté Ti0₂ fortement colorée. La concentration de l'activateur fer réduit formé in situ est importante et on peut l'estimer en mesurant la brillance (TAPPI) GEB de la charge avant et après le blanchiment réducteur. Plus la différence en GEB est grande, plus le fer réduit formé in situ est efficace comme activateur.

## Revendications

1. Procédé de traitement d'une argile pour en éliminer les impuretés minérales à base de titane, du type comprenant les étapes consistant à:
(a) mélanger ladite argile, sous la forme d'une suspension aqueuse ayant une teneur en solides d'argile d'au moins 25% en poids, avec un collecteur des impuretés minérales à base de titane, et un activateur comprenant un sel ferreux hydrosoluble;
(b) conditionner le mélange résultant de suspension aqueuse d'argile, de collecteur et d'activateur, à une teneur en solides d'au moins 25% en poids, pendant un temps suffisant pour y dissiper au moins 18,387 Kw/h (25 chevaux-vapeur-heures) d'énergie par tonne de solides;
(c) soumettre le mélange conditionné à un traitement de flottation par moussage et éliminer les impuretés à base de titane avec la mousse; et
(d) récupérer de l'argile ayant une teneur réduite en impuretés minérales à base de titane, caractérisé en ce que, dans l'étape (a), on ajoute à la suspension aqueuse d'argile un agent réducteur.

2. Procédé selon la revendication 1, caractérisé en ce que, avant de mélanger ladite suspension d'argile avec ledit collecteur, l'agent réducteur et l'activateur, on blanchit la suspension d'argile avec un agent blanchissant oxydant à un pH d'environ 6 à environ 7.

3. Procédé selon la revendication 1, caractérisé en ce que ladite étape de conditionnement (b) est exécutée dans une cuve de conditionnement et la suspension d'argile conditionnée résultante est transférée, sans dilution, à un dispositif de flottation par moussage dans lequel s'effectuent les étapes (c) et (d).

4. Procédé selon la revendication 1, caractérisé en ce que ladite argile contient des impuretés minérales à base de fer, pouvant être réduites en un sel ferreux et ledit activateur est un sel ferreux formé in situ par l'addition dudit agent réducteur en remplacement d'une certaine proportion ou de la totalité de l'activateur ajoutée dans la phase (a).

5. Procédé selon la revendication 4, caractérisé en ce que ledit agent réducteur est l'hyposulfite de sodium.

6. Procédé selon la revendication 2, caractérisé en ce que ledit agent blanchissant oxydant est le monopersulfate de potassium.

7. Procédé selon la revendication 1, caractérisé en ce que ledit agent réducteur est ajouté en une quantité de 1,135 à 6,808 kilogrammes par tonne.

8. Procédé selon la revendication 1, caractérisé en ce que ladite argile contient une quantité suffisante d'impuretés minérales à base de fer pouvant être réduit en un sel ferreux et aucun autre activateur n'est ajouté dans la phase (a).

9. Procédé selon la revendication 1, caractérisé en ce que, avant le blanchiment par oxydant, ladite suspension d'argile subit une dispersion au moyen d'un dispersant.

10. Procédé selon la revendication 9, caractérisé en ce que ledit dispersant est le silicate de sodium.

11. Procédé selon la revendication 1, caractérisé en ce que ledit collecteur est l'acide oléique et ledit activateur comprend également du chlorure de calcium.

12. Procédé selon la revendication 1, caractérisé en ce que ledit collecteur est l'acide oléique.

13. Procédé selon la revendication 1, caractérisé en ce que après ladite flottation par moussage (c), ladite suspension est floculée et blanchie à l'aide d'un agent blanchissant réducteur.

14. Procédé selon la revendication 13, caractérisé en ce que ladite suspension est floculée à l'aide d'acide sulfurique et ledit agent blanchissant réducteur est l'hyposulfite de sodium.

15. Procédé selon la revendication 13, caractérisé en ce que, avant la floculation et le blanchiment par réducteur, on laisse ladite suspension se déposer et on la déshydrate par décantation.

16. Procédé selon la revendication 1, caractérisé en ce que ladite étape de conditionnement (b) est exécutée à un pH de moins de 7.

17. Procédé selon la revendication 16, caractérisé en ce que ladite étape de flottation (d) est exécutée initialement à un pH acide et, ensuite, à un pH alcalin.

## Claims

1. Method of treating a clay to remove therefrom titanium mineral impurities, of the type comprising the steps of:
(a) mixing said clay in the form of an aqueous slurry having a solids content of clay of at least 25% by weight with a collector for the titanium mineral impurities, and an activator comprising a water-soluble ferrous salt;
(b) conditioning the resulting mixture of aqueous clay slurry, collector and activator at a solids content of at least 25% by weight for a time sufficient to dissipate therein at least 18.387 Kw/h (25 horsepower hours) of energy per ton of solids;
(c) subjecting the conditioned mixture to a froth flotation process and removing titanium impurities with the froth; and
(d) recovering clay having a reduced titanium minerals impurities content, characterised in that, in step (a), a reducing agent is added to the aqueous slurry of clay.

2. Method according to claim 1, characterized in that, prior to mixing said clay slurry with said collector, reducing agent and activator, said clay slurry is bleached with an oxidative bleach at a pH of about 6 to about 7.

3. Method according to claim 1, characterized in that said conditioning step (b) is carried out in a conditioning vessel and the resulting conditioned clay slurry is transferred, without dilution, to a froth flotation device wherein steps (c) and (d) are carried out.

4. Method according to claim 1, characterized in that said clay contains iron mineral impurities reducible to a ferrous salt and said activator is a ferrous salt formed in situ by adding said reducing agent in place of some or all of added activator in step (a).

5. Method according to claim 4, characterized in that said reducing agent is sodium dithionite.

6. Method according to claim 2, characterized in that said oxidative bleach is potassium monopersulfate.

7. Method according to claim 1, characterized in that said reducing agent is added in the amount of 1.135 to 6.808 kilograms/per ton.

8. Method according to claim 1, characterized in that said clay contains sufficient iron mineral impurities reducible to a ferrous salt and no other activator is added in step (a).

9. Method according to claim 1, characterized in that prior to oxidative bleaching, said clay slurry is dispersed with a dispersant.

10. Method according to claim 9, characterized in that said dispersant is sodium silicate.

11. Method according to claim 1, characterized in that said collector is oleic acid and said activator also includes calcium chloride.

12. Method according to claim 1, characterized in that said collector is oleic acid.

13. Method according to claim 1, characterized in that after said froth flotation (c), said slurry is flocculated and bleached with a reductive bleach.

14. Method according to claim 13, characterized in that said slurry is flocculated with sulfuric acid and said reductive bleach is sodium dithionite.

15. Method according to claim 13, characterized in that before flocculation and reductive bleaching, said slurry is allowed to settle and is dewatered by decanting.

16. Method according to claim 1, characterized in that said conditioning step (b) is carried out at a pH below 7.

17. Method according to claim 16, characterized in that said flotation step (d) is carried out initially at an acid pH and then at an alkaline pH.

## Patentansprüche

1. Verfahren zur Behandlung von Ton zur Entfernung von mineralischen Verunreinigungen auf Titanbasis, das die folgenden Stufen umfasst:
(a) Mischen des Tons in Form einer wässrigen Suspension mit einem Tonfeststoffgehalt von mindestens 25 Gew.-% mit einem Sammler für die mineralischen Verunreinigungen auf Titanbasis und einem Aktivator, der ein wasserlösliches Eisen(II)salz umfasst;
(b) Konditionieren der Mischung, die resultiert aus der wässrigen Suspension von Ton, Sammler und Aktivator mit einem Feststoffgehalt von mindestens 25 Gew.-%, für eine Zeitspanne, die ausreicht, um mindestens 18,387 Kw/h (25 PS-Dampf-Stunden) Energie pro Tonne Feststoffe zuzuführen;
(c) Durchführung einer Flotationsbehandlung mit der konditionierten Mischung zum Verschäumen und Eliminieren der Verunreinigungen auf Titanbasis mit dem Schaum; und
(d) Zurückgewinnen des Tons mit einem verminderten Gehalt an mineralischen Verunreinigungen auf Titanbasis, dadurch gekennzeichnet, dass man in der Stufe (a) zu der wässrigen Tonsuspension ein Reduktionsmittel zugibt.

2. Verfahren nach Anspruch 1, dadurch gekennzeichnet, dass man vor dem Mischen der Tonsuspension mit dem Sammler, dem Reduktionsmittel und dem Aktivator die Tonsuspension mit einem oxidierenden Bleichmittel bei einem pH-Wert von etwa 6 bis etwa 7 bleicht.

3. Verfahren nach Anspruch 1, dadurch gekennzeichnet, dass die Konditionierstufe (b) in einem Konditionierbehälter durchgeführt wird und dass die resultierende konditionierte Tonsuspension ohne Verdünnen in eine Flotationsvorrichtung durch Verschäumen überführt wird, in der die Stufen (c) und (d) durchgeführt werden.

4. Verfahren nach Anspruch 1, dadurch gekennzeichnet, dass der Ton mineralische Verunreinigungen auf Eisenbasis enthält, die zu einem Eisen (11)salz reduziert werden können, und dass der Aktivator ein Eisen(11)salz ist, das in situ durch Zugabe des Reduktionsmittels unter Ersatz eines bestimmten Anteils oder der Gesamtmenge des in der Phase (a) zugegebenen Aktivators gebildet worden ist.

5. Verfahren nach Anspruch 4, dadurch gekennzeichnet, dass es sich bei dem Reduktionsmittel um Natriumhyposulfit handelt.

6. Verfahren nach Anspruch 2, dadurch gekennzeichnet, dass es sich bei dem oxidierenden Bleichmittel um Kaliummonopersulfat handelt.

7. Verfahren nach Anspruch 1, dadurch gekennzeichnet, dass das Reduktionsmittel in einer Menge von 1,135 bis 6,808 kg pro Tonne zugegeben wird.

8. Verfahren nach Anspruch 1, dadurch gekennzeichnet, dass der Ton eine ausreichende Menge an mineralischen Verunreinigungen auf Eisenbasis, die zu einem Eisen(11)salz reduziert werden können, enthält und dass kein weiterer Aktivator der Phase (a) zugegeben wird.

9. Verfahren nach Anspruch 1, dadurch gekennzeichnet, dass vor dem Bleichen durch das Oxidationsmittel die Tonsuspension mittels eines Dispergiermittels dispergiert wird.

10. Verfahren nach Anspruch 9, dadurch gekennzeichnet, dass es sich bei dem Dispergiermittel um Natriumsilikat handelt.

11. Verfahren nach Anspruch 1, dadurch gekennzeichnet, dass es sich bei dem Sammler um Ölsäure handelt und dass der Aktivator auch Calciumchlorid umfasst.

12. Verfahren nach Anspruch 1, dadurch gekennzeichnet, dass es sich bei dem Sammler um Ölsäure handelt.

13. Verfahren nach Anspruch 1, dadurch gekennzeichnet, dass die Suspension nach der Flotation durch Verschäumen (c) ausgeflockt und mit Hilfe eines reduzierenden Bleichmittels gebleicht wird.

14. Verfahren nach Anspruch 13, dadurch gekennzeichnet, dass die Suspension mit Hilfe von Schwefelsäure ausgeflockt wird und dass es sich bei dem reduzierenden Bleichmittel um Natriumhyposulfit handelt.

15. Verfahren nach Anspruch 13, dadurch gekennzeichnet, dass man vor dem Ausflocken und Bleichen durch das Reduktionsmittel die Suspension sich absetzen lässt und sie durch Dekantation dehydratisiert.

16. Verfahren nach Anspruch 1, dadurch gekennzeichnet, dass die Konditionierstufe (b) bei einem pH-Wert von weniger als 7 durchgeführt wird.

17. Verfahren nach Anspruch 16, dadurch gekennzeichnet, dass die Flotationsstufe (d) anfänglich bei einem sauren pH-Wert und danach bei einem alkalischen pH-Wert durchgeführt wird.
